# EUROPÄISCHE PATENTSCHRIFT

(11) **EP 0 045 985 B1**
(45) Veröffentlichungstag und Bekanntmachung des Hinweises auf die Patenterteilung: **08.02.1984**
(21) Anmeldenummer: 81200691.4
(22) Anmeldetag: 19.06.1981
(51) Int. Cl.: B22F 3/16, C22C 1/04, C22F 1/00

(54) **Verfahren zur Herstellung einer Kupferbasis-Gedächtnislegierung**
Method of manufacturing a copper-based memory alloy
Procédé de fabrication d'un alliage à mémoire à base de cuivre

(30) Priorität: 07.08.1980 CH 5986/80
(43) Veröffentlichungstag der Anmeldung: 17.02.1982
(73) Patentinhaber: BBC Aktiengesellschaft Brown, Boveri & Cie., CH-5401 Baden (CH)
(72) Erfinder: Gessinger, Gernot, Dr., CH-5413 Birmenstorf (CH); Mercier, Olivier, Dr., CH-5400 Ennetbaden (CH); Riegger, Helmut, Dr., CH-5453 Busslingen (DE)

## Beschreibung

Die Erfindung geht aus von einem Verfahren zur Herstellung einer Kupferbasis-Gedächtnislegierung nach der Gattung des Anspruchs 1.

Gedächtnislegierungen des β-Sondermessingtyps wurden bisher vorwiegend schmelzmetallurgisch hergestellt. Ferner sind Verfahren zur pulvermetallurgischen Herstellung derartiger Legierungen bekannt geworden (z. B. M. Follon, E. Aernoudt, Powder-metallurgizally processed shape-memory alloys, 5th European Symposium on Powder Metallurgy, Stockholm 1978, S.275-281). Diese meist mit feinen bis sehr feinen Pulvern arbeitenden Methoden sind ganz allgemein aus der Pulvermetallurgie bekannt. Andererseits sind auch Herstellungsverfahren bekannt, welche verhältnismässig grobkörnige Pulver als Ausgangsmaterialien verwenden. Dies gilt vor allem für die Pulvermetallurgie von Titanlegierungen und von Nickelsuperlegierungen (z. B. G. H. Gessinger, Brown Boveri Research Center, « Titanium powder metallurgy and composites », Int. Titankonferenz, Kyoto, Mai 1980 ; G. H. Gessinger and M. J. Bomford, « Powder metallurgy of superalloys •, International Metallurgical Reviews 1974, Vol. 19, p. 51-76).

Versucht man, nach den üblichen pulvermetallurgischen Methoden, d. h. durch Mischen, Pressen, Sintern, ev. abwechslungsweises mehrmaliges Pressen und Sintern von groben Pulvern aus Kupferlegierungen Werkstücke herzustellen, so erhält man bestenfalls filterähnliche poröse Gebilde, die für Sonderzwecke bereits seit einiger Zeit im Handel sind. Es besteht daher ein Bedürfnis nach einem Verfahren, welches kompakte, dichte Erzeugnisse liefert.

Der Erfindung liegt die Aufgabe zugrunde, ein Herstellungsverfahren für Kupferbasis-Gedächtnislegierungen anzugeben, welches hohe Reproduzierbarkeit mit grösstmöglicher Einfachheit und Wirtschaftlichkeit verbindet, sich für die Massenerzeugung eignet un homogene, dichte Produkte in Form von Halbzeug oder Fertigerzeugnissen ermöglicht.

Diese Aufgabe wird erfindungsgemäss durch die Merkmale des Anspruchs 1 gelöst.

Die Erfindung wird anhand der nachfolgenden, durch Figuren erläuterten Ausführungsbeispiele beschrieben.

Dabei zeigt:
Figur 1 das Fliessbild (Blockdarstellung) der grundsätzlichen Verfahrensschritte,
Figur 2 das Fliessbild einer Ausführungsvariante des Verfahrens mit zusätzlichem kalt-isostatischem Pressen und Homogenisieren.

Grundsätzlich können die groben Pulver (Korngrösse > 0,05 mm) durch Plasma-Sphäroidisierung, Verfahren der rotierenden Elektrode, Zertropfen einer Schmelze mittels Ultraschallanregung, Verdüsen einer Schmelze unter hoher Geschwindigkeit oder durch jedes beliebige andere bekannte Verfahren hergestellt werden.

### Ausführungsbeispiel 1

### Siehe Fliessbild Fig. 1

Nach dem Verfahren der rotierenden Elektrode wurde ein der endgültigen Legierung entsprechendes Grobkornpulver folgender Zusammensetzung und Partikelgrösse hergestellt :

1 500 g des Grobkornpulvers wurde gemischt und unter Vakuum in ein metallenes Gefäss abgefüllt. Im vorliegenden Fall bestand letzteres aus einem dünnwandigen Hohlzylinder aus rostfreiem Stahl mit den folgenden Abmessungen :

Der Stahlzylinder wurde mit einem Deckel versehen und unter Vakuum verschlossen und verschweisst. Die auf diese Weise mit Pulver gefüllte Kapsel wurde einem heiss-isostatischen Pressvorgang mit folgenden Kenndaten unterworfen :

Nach erfolgtem Pressen wurde der Rohling einer Warmverformung durch Freiformschmieden bei einer Temperatur von ca. 800 °C unterworfen. Dabei wurde im wesentlichen der Durchmesser des Werkstücks reduziert, so dass schliesslich ein Stab von 18 mm Durchmesser vorlag.

Das Verfahren ist keineswegs auf diese Ausführungsvariante begrenzt. Das Ausgangspulver kann auch aus Pulvern verschiedener Zusammensetzung bestehen, welche gesamthaft die Endlegierung ergeben. Der Korndurchmesser (Partikelgrösse) des Pulvers liegt zwischen 0,05 und 0,8 mm. Der beim isostatischen Pressen angewandte Druck beträgt je nach Verhältnissen und Grösse des zu erzeugenden Werkstücks 50 bis 300 MPa, die dazugehörige Presstemperatur je nach Legierung 750 bis 950 °C und die Zeitdauer 1/2 h bis 5 h. Die Warmverformungsoperation durch Schmieden, Pressen, Rundhämmern und Walzen wird im Temperaturbereich zwischen 750 und 850 °C durchgeführt. Statt eines Gefässes aus rostfreiem Stahl kann auch ein Hohlzylinder aus Kupfer oder einer duktilen Kupferlegierung zur Einkapselung des Pulvers verwendet werden.

### Ausführungsbeispiel II

### Siehe Fliessbild Fig. 2

Nach dem Verfahren der rotierenden Elektrode wurden 2 grobkörnige Vorlegierungspulver der nachfolgenden Zusammensetzung und Partikelgrösse hergestellt :

Je 500 g der beiden Pulver wurden gemischt und von der Mischung 800 g unter Vakuum in einen Gummischlauch von 88 mm Innendurchmesser und 110 mm Länge abgefüllt. Die Pulvermischung entsprach somit einer Legierung folgender Endzusammensetzung :

Das im Gummischlauch eingekapselte Pulver wurde einem kaltisostatischen Pressvorgang unterworfen :

Der kalt vorgepresste Rohling wurde nach Entnahme aus dem Gummischlauch in einen Kupferzylinder folgender Abmessungen eingekapselt :

Der Kupferzylinder wurde mit einem Deckel versehen und unter Vakuum verschlossen und verschweisst. Hierauf wurde die auf diese Weise abgeschlossene Kapsel einem heissisostatischen Pressvorgang mit folgenden Kenndaten unterworfen :

Nach dem Pressen wurde der Rohling einer Warmbehandlung unterworfen, welche in einer Homogenisierungsglühung unter folgenden Bedingungen entsprach :

Nach erfolgter Homogenisierung wurde das Werkstück einer Schmiedeoperation ähnlich Beispiel 1 unterworfen.

Das Verfahren erschöpft sich nicht in dieser Ausführungsvariante. Als Ausgangspulver können beliebige Mischungen von Vorlegierungen und/oder Elementarpulver in beliebiger Anzahl (zwei oder mehr Pulverarten) Verwendung finden. Bedingung ist lediglich, dass durch das Mischen des Pulvers die gewünschte Endzusammensetzung erzielt wird.

Statt eines Gummischlauches kann auch ein geeigneter Kunststoffschlauch zum kalt-isostatischen Pressen, welches bei Drücken von 300 bis 800 mPa während 1 bis 10 min durchgeführt wird, verwendet werden. Die Homogenisierungsglühung wird im Temperaturbereich von 900 bis 950 °C während 1 bis 20 h durchgefürt.

Als Legierungen für dieses Verfahren eignen sich insbesondere solche der nachfolgenden Zusammensetzung :

Durch das erfindungsgemässe pulvermetallurgische Verfahren sowie die danach erzeugten Halbfabrikate und Fertigerzeugnisse wird die Herstellung von Werkstücken aus einer Gedächtnislegierung des Cu/AI- oder Cu/AI/Ni-Typs ermöglicht, welche gegenüber schmelzmetallurgisch oder nach herkömmlichen pulvermetallurgischen Methoden hergestellten Körpern eine bessere Homogenität aufweisen und eine wirtschaftliche Fertigung erlauben.

## Patentansprüche

1. Verfahren zur Herstellung einer Kupferbasis-Gedächtnislegierung auf pulvermetallurgischem Weg, dadurch gekennzeichnet, dass als Ausgangsmaterial ein grobkörniges Legierungspulver mit einer Partikelgrösse von 0,05 bis 0,8 mm Korndurchmesser benutzt wird, dass das Legierungspulver gemischt, in ein Gefäss abgefüllt, unter Vakuum verschlossen und unter einem Druck von 50 bis 300 mPa im Temperaturbereich von 750 bis 950 °C während 1/2 h bis 5 h heiss-isostatisch gepresst wird und dass der Pressling anschliessend bei einer Temperatur von 750 bis 850 °C einer Warmverformungsoperation durch Schmieden, Pressen, Rundhämmern oder Walzen unterworfen wird.

2. Verfahren nach Anspruch 1, dadurch gekennzeichnet, dass als Ausgangsmaterial ein Legierungspulver der Endzusammensetzung der Gedächtnislegierung benutzt wird.

3. Verfahren nach Anspruch 1, dadurch gekennzeichnet, dass als Ausgangsmaterial zwei oder mehrere Vorlegierungspulver benutzt werden.

4. Verfahren nach Anspruch 1, dadurch gekennzeichnet, dass als Gefäss eine Kapsel aus rostfreiem Stahl oder Kupfer benutzt und vakuumdicht verschweisst wird.

5. Verfahren nach Anspruch 1, dadurch gekennzeichnet, dass das Legierungspulver zunächst unter Vakuum in einem Gummi- oder Kunststoff abgefüllt und unter einem Druck von 300 bis 800 mPa während 1 bis 10 min kalt-isostatisch gepresst wird und der so erhaltene Pressling vor dem heiss-isostatischen Pressen in einen Kupferzylinder eingekapselt wird.

6. Verfahren nach Anspruch 1, dadurch gekennzeichnet, dass der Pressling nach dem heiss- isostatischen Pressen und vor der Warmverformungsoperation einer Homogenisierungsglühung unter Schutzgasatmosphäre im Temperaturbereich von 900 bis 950 °C während einer Zeit von 1 bis 20 h unterworfen wird.

7. Verfahren nach Anspruch 1, dadurch gekennzeichnet, dass als Ausgangsmaterial ein Legierungspulver benutzt wird, welches in der Endzusammensetzung einer Gedächtnislegierung mit 10,5 bis 15 Gew.-% Aluminium, 0 bis 6 Gew.-% Nickel, Rest Kupfer entspricht.

## Claims

1. Process for manufacturing a copper-based memory alloy by a powder-metallurgical route, characterised in that a coarse-grained alloy powder is used as the starting material, this powder having a particle size, expressed in terms of particle diameter, of 0.05 to 0.8 mm, in that the alloy powder, after being mixed, is introduced into a vessel, is vacuum-sealed, and is subjected to hot isostatic pressing for a period ranging from half an hour to 5 hours, at a pressure of 50 to 300 Mpa, and at a temperature of 750 to 950 °C, and in that the resulting compact is then subjected to a hot-working operation, at a temperature of 750 to 850 °C, carried out by forging, extrusion, swaging, or rolling.

2. Process according to Claim 1, characterised in that an alloy powder having a composition corresponding to the final composition of the memory alloy is used as the starting material.

3. Process according to Claim 1, characterised in that two or more prealloyed powders are used as the starting material.

4. Process according to Claim 1, characterised in that stainless steel or copper is used as the material for the casing which forms the vessel, this casing being sealed by welding, vacuum-thightness being ensured.

5. Process according to Claim 1, characterised in that the alloy powder is initially introduced, under vacuum, into a flexible tube, made of rubber or plastic,- and is then isostatically pressed for 1 to 10 minutes, at a pressure of 300 to 800 Mpa, at ambient temperature, and the compact, thus obtained, is encased in a copper cylinder prior to being subjected to hot-isostatic pressing.

6. Process according to Claim 1, characterised in that, following hot isostatic pressing, and prior to the hot-working operation, the compact is subjected to a homogenising annealing treatment for a period ranging from 1 to 20 hours, this annealing treatment being carried out under a protective gas atmosphere at a temperature of 900 to 950 °C.

7. Process according to Claim 1, characterised in that the alloy powder which is used as the starting material is such as to correspond to a memory alloy having the following final composition : 10.5 to 15 % by weight of aluminium and 0 to 6 % by weight of nickel, the balance being copper.

## Revendications

1. Procédé de fabrication d'un alliage à mémoire à base du cuivre par voie de la métallurgie des poudres, caractérisé en ce qu'on utilise comme matière première une poudre d'alliage à grains grossiers d'une granulométrie s'échelonnant de 0,05 à 0,8 mm pour le diamètre des grains, on mélange la poudre d'alliage, on l'introduit dans un récipient, on scelle celui-ci sous vide et on le soumet au pressage isostatique à chaud sous une pression de 50 à 300 MPa, dans le domaine de températures de 750 à 950 °C, pendant 0,5 à 5 heures, puis on soumet l'ébauche à une température de 750 à 850 °C à une opération de déformation à chaud par forgeage, pressage, forgeage circulaire ou laminage.

2. Procédé suivant la revendication 1, caractérisé en ce qu'on utilise comme matière première une poudre d'alliage ayant la composition finale de l'alliage à mémoire.

3. Procédé suivant la revendication 1, caractérisé en ce qu'on utilise comme matière première deux ou plusieurs poudres de préalliages.

4. Procédé suivant la revendication 1, caractérisé en ce qu'on utilise comme récipient une capsule en acier inoxydable ou en cuivre qu'on soude en maintenant le vide.

5. Procédé suivant la revendication 1, caractérisé en ce qu'on soumet la poudre d'alliage d'abord au pressage isostatique à froid sous vide dans un tube en caoutchouc ou en matière synthétique sous une pression de 300 à 800 MPa pendant 1 à 10 minutes et on encapsule l'ébauche obtenue dans un cylindre en cuivre avant le pressage isostatique à chaud.

6. Procédé suivant la revendication 1, caractérisé en ce qu'on soumet l'ébauche après le pressage isostatique à chaud et avant l'opération de déformation à chaud à un recuit d'homogénéisation en atmosphère de gaz protecteur dans le domaine de températures de 900 à 950 °C pendant une durée de 1 à 20 heures.

7. Procédé suivant la revendication 1, caractérisé en ce qu'on utilise comme matière première une poudre d'alliage correspondant à la composition finale d'un alliage à mémoire comprenant 10,5 à 15 % en poids d'aluminium, 0 à 6 % en poids de nickel et pour le reste du cuivre.
